# EUROPÄISCHE PATENTSCHRIFT

(11) **EP 0 869 857 B1**
(45) Veröffentlichungstag und Bekanntmachung des Hinweises auf die Patenterteilung: **07.03.2001**
(21) Anmeldenummer: 96942363.1
(22) Anmeldetag: 05.12.1996
(51) Int. Cl.: B22F 3/22, C22C 1/05

(54) **VERFAHREN ZUR HERSTELLUNG VON HARTMETALLBAUTEILEN**
PROCESS FOR MANUFACTURING HARD METAL PARTS
PROCEDE DE FABRICATION DE PIECES EN METAL DUR

(30) Priorität: 15.12.1995 DE 19546901
(43) Veröffentlichungstag der Anmeldung: 14.10.1998
(73) Patentinhaber: FRAUNHOFER-GESELLSCHAFT ZUR FÖRDERUNG DER ANGEWANDTEN FORSCHUNG E.V., 80636 München (DE)
(72) Erfinder: LENK, Reinhard, D-01640 Coswig (DE); RICHTER, Claus, D-01662 Meissen (DE); HERMEL, Waldemar, D-01257 Dresden (DE)
(74) Vertreter: Rauschenbach, Marion, Dipl.-Ing.
(86) Internationale Anmeldenummer: EP9605452
(87) Internationale Veröffentlichungsnummer: WO9722427

(56) Entgegenhaltungen:
- EP-A- 0 516 165
- POWDER METALLURGY, Bd. 31, Nr. 2, 1988, LONDON GB, Seiten 106-112, XP002028484 M.T.MARTYN ET AL: "injection moulding of powders"
- POWDER METALLURGY, Bd. 10, Nr. 19, 1967, LONDON GB, Seiten 1-12, XP002028485 CHAKLADER, ASOKE C. D. ET AL: "Slip - casting tungsten carbide /cobalt powder mixtures"

## Beschreibung

### Technisches Gebiet

Die Erfindung bezieht sich auf die Gebiete der Keramik und der Hartmetallindustrie und betrifft ein Verfahren zur Herstellung von Hartmetallbauteilen, insbesondere mit komplizierten Geometrien, wie sie z.B. als Bearbeitungswerkzeuge und Verschleißelemente zur Anwendung kommen.

### Stand der Technik

Keramische oder pulvermetallurgische Bauteile komplizierter Geometrie können gefertigt werden, indem man von Rohformkörpern ausgehend eine mechanische Nachbearbeitung der äußeren Konturen durchführt. Bei derartigen Werkstoffen ist es möglich, die Nachbearbeitung im geformten, gesinterten oder einem zwischen diesen Verfahrensschritten gegebenen Zustand durchzuführen. Dabei erhöht sich der Bearbeitungsaufwand mit der Härte des Werkstoffes im jeweiligen Zustand, mit der Komplexität der Geometrie und mit der Stückzahl.

Große Stückzahlen pulvertechnologischer oder keramischer Werkstoffe werden kostengünstig durch endformnahe ("near net shape") thermoplastische Formgebungsverfahren gefertigt.
Bekannt ist das Spritzgießen von Pulvermetall und Keramik, das darauf beruht, daß ein unplastisches Pulver mit einem thermoplastischen Kunststoffbinder vermischt wird und eine bei höheren Temperaturen unter Druck fließfähige Spritzgußmasse entsteht, die auf herkömmlichen Kunststoffspritzgießmaschinen verarbeitet werden kann (US 2122960, DE 680250).

Bekannt ist ebenfalls ein thermoplastisches Formgebungsverfahren, welches auf dem Verflüssigen unplastischer keramischer Pulver durch Paraffine und Wachse beruht. Die Formgebung thermoplastischer Suspensionen ist bereits bei geringen Drücken möglich (SU 137807). Das Verfahren wird Heißgießen oder Niederdruckspritzgießen genannt. Unterschiedliche keramische Werkstoffe (Aluminiumoxid, Zirkonoxid, Siliciumcarbid) wurden mit diesem Verfahren bereits verarbeitet. Die werkstoffspezifischen Besonderheiten liegen vor allem im Versatz des thermoplastischen Binders, der in jedem Fall grenzflächenaktive Stoffe für die Modifizierung der Pulveroberfläche beinhaltet (SU 298566, SU 298567, DD 139397, DD 233117, DD 233119, SU 1590468). Maschinenkonzepte für die Realisierung des Formgebungsverfahrens sind bekannt (US 4416603, DD 281913). Eine Übersicht über das Heißgießverfahren ist ebenfalls veröffentlicht (Lenk, R. Technische Keramische Werkstoffe, Kapitel 3.4.8.1).

Bekannt ist weiterhin aus der DD 286 311 ein Verfahren zum Herstellen von Formteilen aus Sinterwerkstoffen durch Spritzgießen, bei dem aus einem vorbehandelten Metallpulver und einem organischen Bindemittel eine plastifizierte Masse aufbereitet wird, die nach dem Austreiben des Bindemittels durch anschließendes Sprizgießen zu Formteilen verarbeitet und danach gesintert wird. Das Bindemittel besteht dabei aus Paraffin und Polyethylenwachs.

Weiterhin ist nach Dropmann, u.a., Metall, 45. Jg. Heft 5, Mai 1991 der pulvermetallurgische Spritzguß von Hochleistungswerkstoffen bekannt. Die verwendeten Bindemittel bestimmen dabei im wesentlichen, ob ein Spritzgießen der Masse und eine vollständige Formfüllung möglich wird. Dabei kommt der Viskosität der Massen eine besondere Bedeutung zu. Spritzgußmassen mit einer Viskosität von < 4000 mPa s sind dabei nicht anwendbar.

Bislang ist es nicht möglich, Hartmetallwerkstoffe mit dem Heißgießverfahren zu verarbeiten, da aufgrund der niedrigen Viskosität des thermoplastischen Binders (3 bis 6 mPa s) und der hohen Dichteunterschiede zwischen dem Hartmetallpulver und dem verwendeten Binder (12- bis 24-fach) keine stabildispersen thermoplastischen Suspensionen hergestellt werden können. Die Herstellung derartiger stabildisperser thermoplastischer Suspensionen ist aber die Voraussetzung für die Fertigung von Grünkörpern mit reproduzierbarer Homogenität und Dichte und damit für eine serienfähige industrielle Umsetzung.

Hartmetallbauteile komplexer Geometrien auch in größerer Stückzahl werden bislang im wesentlichen durch eine kostenintensive mechanische Nachbearbeitung im gesinterten Zustand hergestellt.

In den letzten Jahren ist eine Spritzgußtechnologie entwickelt worden, die die Möglichkeiten einer Großserienfertigung mit dem Vorteil der Darstellung sehr komplexer Geometrien verbindet (DE 3808123.7). Um die Probleme bei diesem Verfahren, die sich aus dem hohen Dichteunterschied zwischen dem Pulver und dem Binder, sowie den sehr hohen Fließgeschwindigkeiten beim Formfüllprozeß ergeben (Entmischung und Separation), zu minimieren, werden höherviskose Kunststoffbinder verwendet. Diese temporären Kunststoffbinder werden in einem geschlossenen Entbinderungsprozeß durch Extraktion mit Hilfe organischer Lösungsmittel ausgetrieben, bevor die Bauteile gesintert werden (Graf, W. u.a., Pulvermetall in Wissenschaft und Praxis, Band 7, VDI-Verlag, Düsseldorf, 1991, S. 275- 285).

Die Grenzen dieses Verfahrens liegen in einer komplizierten Prozeßführung, hohen Werkzeugkosten, die sich erst bei sehr großen Stückzahlen amortisieren, und der aus Aspekten des Umweltschutzes schwierig zu handhabenden Verwendung großer Mengen organischer Lösungsmittel.

Bekannt ist Weiterhin die Herstellung gesinterter Hartmetallartikel durch Spritzgießen einer Mischung von Hartmetallpulver mit einem verflüssigten thermoplastichen Binder, wobei die Mischung eine Viskosität von 20 - 4000 Pa s hat und der Binder aus den Spritzgegossenen Artikeln thermisch ausgetrieben wird, powder Metallurgy, Bd. 31, Nr. 2, 1988, S. 106-112, Fig. 2, 4.

### Dartellung der Erfindung

Die Aufgabe der Erfindung besteht darin, ein Verfahren zur Herstellung von Hartmetallbauteilen anzugeben, bei dem Hartmetallbauteile mit komplexen Geometrien hergestellt werden können unter Verwendung einer stabildispersen Hartmetall-Binder-Suspension mit einem thermoplastischen Binder einer Viskosität von 3 bis 6 mPa s und ohne Einsatz eines organischen Lösungsmittel zur Entbinderung.

Die Aufgabe wird durch die in den Ansprüchen angegebene Erfindung gelöst.

Bei dem erfindungsgemäßen Verfahren zur Herstellung von Hartmetallbauteilen wird ein Hartmetallpulver einer mittleren Korngröße < 2,0 µm mit einem verflüssigten thermoplastischen Binder gemischt, wobei die Viskosität der Mischung während der gesamten Herstellung und Verarbeitung auf einen Wert von mindestens 100 mPa s und bis < 4000 mPa s eingestellt wird, und die so erhaltene stabildisperse Suspension zu einem Formkörper verarbeitet wird, aus dem anschließend das thermoplastische Bindemittel ausgetrieben und der entbinderte Formkörper dann gesintert wird.

Vorteilhafterweise werden als thermoplastischer Binder Paraffine, Wachse und grenzflächenaktive Zusätze eingesetzt.

Weiterhin vorteilhafterweise werden als Hartstoffe WC, TaC, NbC, VC TiC Mo₂C, Co, Ni oder Mischungen dieser Hartstoffe in Pulverform eingesetzt.

Ebenfalls vorteilhafterweise werden Hartstoffpulver einer mittleren Korngröße von 0,5 bis 1,5 µm eingesetzt.

Es ist auch vorteilhaft, daß die Viskosität der Mischung aus Hartmetallpulver und verflüssigtem thermoplastischen Binder während der gesamten Herstellung und Verarbeitung auf einen Wert von 100 bis 2000 mPa s eingestellt wird.

Es ist weiterhin vorteilhaft, daß das Hartmetallpulver in mehreren Stufen dem flüssigen thermoplastischen Binder zugegeben wird.

Durch das erfindungsgemäße Verfahren wird es möglich, eine stabildisperse Hartstoff- thermoplastische Binder-Suspension herzustellen, die dann mittels Heißgießen (Niederdruckspritzgießen) zu einem Formkörper verarbeitet werden kann.

Damit werden aufwendige Nachbearbeitungen von Hartmetallbauteilen in jedem Zustand der Herstellung vermieden und es ist weder ein solch hoher technologischer Aufwand notwendig, wie ihn der Einsatz von höherviskosen Binder erfordert, noch müssen große Mengen an organischen Lösungsmitteln für die Entbinderung eingesetzt werden.

Mit Hilfe des erfindungsgemäßen Verfahrens werden auch trotz der auftretenden großen Dichteunterschiede zwischen den Hartstoffpulvern und dem Binder stabildisperse Suspensionen erreichbar. Die Primärteilchen in der Suspension werden stabilisiert und eine Sedimentation und damit der Verlust der Homogenität der Mischung wird vermieden.

### Bester Weg zur Ausführung der Erfindung

Im weiteren wird die Erfindung an einem Ausführungsbeispiel erläutert.

### Beispiel

500 g eines Hartstoffpulvergemisches, bestehend aus 16,6 Ma.-% Co, 87,8 Ma.-% WC und 1,6 Ma.-% TaC, NbC, VC, mit einer mittleren Korngröße von 0,9 µm werden mit einem thermoplastischen Binder, bestehend aus 25 g Paraffin und 5 g Stearinsäure, folgendermaßen zu einem Schlicker (Suspension) verarbeitet.
Die Binderbestandteile Paraffin und Stearinsäure werden in einem beheizten Rührgefäß bei 80 °C aufgeschmolzen und 300 g des Hartmetallpulvers wird dazugegeben. Diese Mischung wird intensiv gerührt. Da sich während des Rührens die Viskosität der Mischung deutlich verringert, werden vor Unterschreiten einer Viskosität von 100 mPa s weitere 100 g des Hartstoffpulvergemisches zu der Mischung gegeben. Dadurch wird die Viskosität der Mischung sofort erhöht und die Sedimentationsstabilität des Schlickers ist weiterhin gegeben. Nach weiterem intensiven Rühren werden die restlichen 100 g Hartstoffpulver zugegeben und weiterhin gerührt.
Der so hergestellte Schlicker wird aus einem Vorratsbehälter, der mit einem Druck von 0,6 MPa beaufschlagt ist, über ein Rohrleitungssystem in eine geschlossene Form mit der Negativbauteilform mit einer komplexen Geometrie gefördert. Nach dem Erkalten des Schlickers wird die Form geöffnet, das Bauteil durch langsame Temperaturerhöhung unter Inertgas bis 300 °C entbindert und anschließend bei 1450 °C gesintert.

## Patentansprüche

1. Verfahren zur Herstellung von Hartmetallbauteilen, bei dem ein Hartmetallpulver einer mittleren Korngröße < 2,0 µm mit einem verflüssigten thermoplastischen Binder gemischt wird, wobei die Viskosität der Mischung während der gesamten Herstellung und Verarbeitung auf einen Wert von mindestens 100 mPa s und bis < 4000 mPa s eingestellt wird, und die so erhaltene stabildisperse Suspension zu einem Formkörper verarbeitet wird, aus dem anschließend das thermoplastische Bindemittel ausgetrieben und der entbinderte Formkörper dann gesintert wird.

2. Verfahren nach Anspruch 1, bei dem als thermoplastischer Binder Paraffine, Wachse und grenzflächenaktive Zusätze eingesetzt werden.

3. Verfahren nach Anspruch 1, bei dem als Hartstoffe WC, TaC, NbC, VC, TiC, Mo₂C, Co, Ni oder Mischungen dieser Hartstoffe in Pulverform eingesetzt werden.

4. Verfahren nach Anspruch 1, bei dem Hartstoffpulver einer mittleren Korngröße von 0,5 bis 1,5 µm eingesetzt werden.

5. Verfahren nach Anspruch 1, bei dem die Viskosität der Mischung aus Hartmetallpulver und verflüssigtem thermoplastischen Binder während der Herstellung und Verarbeitung auf einen Wert von 100 bis 2000 mPa s eingestellt wird.

6. Verfahren nach Anspruch 1, bei dem das Hartmetallpulver in mehreren Stufen dem flüssigen thermoplastischen Binder zugegeben wird.

## Claims

1. A method of producing hard metal components, in which a hard metal powder with an average grain size < 2.0 µm is mixed with a liquefied thermoplastic binder, wherein the viscosity of the mixture is adjusted to a value of at least 100 mPa·s and up to < 4000 mPa·s throughout the entire production and processing and the stably dispersed suspension thus obtained is processed to yield a shaped article, from which the thermoplastic binder is subsequently driven off and the debindered shaped article is then sintered.

2. A method according to claim 1, in which paraffins, waxes and surface-active additives are used as the thermoplastic binder.

3. A method according to claim 1, in which WC, TaC, NbC, VC, TiC, Mo₂C, Co, Ni or mixtures of these hard materials in powder form are used as the hard materials.

4. A method according to claim 1, in which hard material powders with an average grain size of 0.5 to 1.5 µm are used.

5. A method according to claim 1, in which the viscosity of the mixture of hard metal powder and liquefied thermoplastic binder is adjusted during production and processing to a value of from 100 to 2000 mPa·s.

6. A method according to claim 1, in which the hard metal powder is added in several stages to the liquid thermoplastic binder.

## Revendications

1. Procédé de fabrication d'élément de construction en métal dur, selon lequel une poudre de métal dur ayant une taille moyenne de grains <0,2 µm, est mélangée à un agent liant thermoplastique sous forme liquide, en ajustant la viscosité du mélange pendant la totalité de la fabrication et du façonnage à une valeur d'au moins 100 mPas et jusqu'à < 4000 mPas, et en transformant la suspension stable à la dispersion ainsi obtenue, en un corps moulé, à partir duquel ensuite l'agent liant thermoplastique est éliminé et le corps moulé délié est ensuite fritté.

2. Procédé selon la revendication 1,
dans lequel,
comme agent liant thermoplastique, on met en oeuvre des paraffines, des cires et des additifs tensio-actifs.

3. Procédé selon la revendication 1,
dans lequel,
comme substances dures, on met en oeuvre du WC, du TaC, du NbC, du VC, du TiC, du Mo₂C, du Co, du Ni ou des mélanges de ces substances, sous forme pulvérulente.

4. Procédé selon la revendication 1,
dans lequel,
on met en oeuvre une poudre de substance dure d'une taille moyenne de grains allant de 0,5 à 1,5 µm.

5. Procédé selon la revendication 1,
dans lequel,
la viscosité du mélange à base de poudre de métal dur et d'agent liant thermoplastique liquéfié est ajusté pendant la fabrication et le façonnage à une valeur allant de 100 à 2000 mPas.

6. Procédé selon la revendication 1,
dans lequel,
la poudre de métal dur est ajoutée en plusieurs étapes à l'agent liant thermoplastique liquide.
